# EUROPÄISCHE PATENTSCHRIFT

(11) **EP 1 471 160 B1**
(45) Veröffentlichungstag und Bekanntmachung des Hinweises auf die Patenterteilung: **27.09.2006**
(21) Anmeldenummer: 04450082.5
(22) Anmeldetag: 01.04.2004
(51) Int. Cl.: C22C 38/00

(54) **Kaltarbeitsstahl-Gegenstand**
Cold-worked Steel Object
Objet en acier travaillé à froid

(30) Priorität: 24.04.2003 AT 6272003
(43) Veröffentlichungstag der Anmeldung: 27.10.2004
(73) Patentinhaber: BÖHLER Edelstahl GmbH, A-8605 Kapfenberg (AT)
(72) Erfinder: Schemmel, Ingrid, Dr., 8600 Oberaich (AT); Marsoner, Stefan, Dr., 8010 Graz (AT); Liebfahrt, Werner, 8605 Parschlug (AT)
(74) Vertreter: Wildhack, Helmut

(56) Entgegenhaltungen:
- EP-A- 0 648 851
- EP-A- 1 249 511
- JP-A- 3 236 445
- JP-A- 4 180 541
- JP-A- 6 246 338
- JP-A- 7 316 739
- JP-A- 8 100 239
- JP-A- 62 250 158
- US-A- 5 522 914
- US-A- 5 753 005

## Beschreibung

Die Erfindung betrifft einen Kaltarbeitsstahl-Gegenstand. Näher präzisiert bezieht sich die Erfindung auf einen Kaltarbeitsstahl-Gegenstand mit verbessertem Eigenschaftsprofil, insbesondere mit hoher Festigkeit sowie hoher Duktilität.

Für eine Kaltmassivumformung, beispielsweise mit Fließpressmatrizen und Stempel zur Herstellung von Bauteilen und auch für Schneidwerkzeuge mit zusätzlich hohen Anforderungen an die Werkstoffzähigkeit, wie Gewindebohrer und dergleichen, werden in der modernen Technik Gegenstände mit insgesamt hohem Material-Eigenschaftsniveau benötigt. Solche Kaltarbeitstähle sind zum Beispiel aus JP 7316739 bekannt. Dies ergibt sich auch aus den Aufwendungen, die für die Wekzeugherstellung anfallen, weil eine komplizierte Geometrie eines zu fertigenden Bauteiles zumeist hohe Kosten für eine Werkzeugherstellung bedingen.

Dieses Erfordernis ist in erster Linie im Hinblick auf eine verbesserte Wirtschaftlichkeit bei einer Großzahl-Herstellung von Bauteilen oder Komponenten zu sehen. Um die Gesamtkosten gering zu halten, soll somit für den jeweiligen Bedarfsfall eine Werkstoffauswahl für das Teil getroffen werden, welche auf Grund der Materialeigenschaften eine höchstmögliche Lebensdauer desselben erreichen lässt.

Zur Verbesserung der Standzeit eines Kaltarbeitsstahl-Gegenstandes im Einsatz mit insgesamt hoher Beanspruchung sind gleichermaßen die Materialeigenschaften Duktilität zur Verhinderung von Werkzeugbrüchen und Festigkeit zur Sicherung der Maßhaltigkeit auf ein hohes Niveau einzustellen und ein Verschleiß zu minimieren.

Erhöhte Beständigkeit gegen abrasiven Verschleiß weisen Eisenbasis-Werkstoffe mit hohem Karbidanteil, insbesondere mit hohem Monokarbidanteil in einer harten Matrix auf. Derartige Stähle besitzen zumeist einen hohen Kohlenstoffgehalt bis 2,5 Gew.-% bei einer Konzentration von monokarbidbildenden Elementen bis 15 Gew.-%, also einen hohen Primär-Karbidanteil, haben jedoch eine geringe Materialzähigkeit im thermisch vergüteten Zustand. Durch eine pulvermetallurgische Herstellung lässt sich die Gefügestruktur, insbesondere die Karbidgröße und die Karbidverteilung im Werkstoff des Gegenstandes verbessern, vielfach kann jedoch eine erforderliche Materialzähigkeit nicht erzielt werden.

Verbesserte Zähigkeitseigenschaften können bei typischen hochlegierten Schnellarbeitsstahl-Werkstoffen, zum Beispiel nach DIN Werkstoff No. 1.3351 bei pulvermetallurgischer Fertigung der Teile erzielt werden, jedoch reicht diese Zähigkeitserhöhung des Materials für besonders beanspruchte Gegenstände nicht aus, sodass im Langzeitbetrieb vielfach ein Ausfall durch Bruch derselben erfolgt.

Ziel der Erfindung ist nun, einen Kaltarbeitsstahl-Gegenstand zu schaffen, dessen Werkstoff bei hoher Verschleißbeständigkeit und Härte eine erhöhte Zähigkeit sowie eine dergleichen Druckfestigkeit besitzt und eine verbesserte Ermüdungsfestigkeit aufweist. Mit anderen Worten dargelegt: es ist Aufgabe der Erfindung, einen Kaltarbeitsstahl-Gegenstand mit gleichzeitig hohen Festigkeits- und Duktilitäts-Werten zu kennzeichnen, welcher Gegenstand, insbesondere in einer Ausführungsform als Matrizen und Stempel, hohe Wirtschaftlichkeit bei einer Großzahlfertigung von Teilen erbringt.

Dieses Ziel wird erfindungsgemäß bei einem Kaltarbeitsstahl-Gegenstand mit einer chemischen Zusammensetzung des Werkstoffes in Gew.-%:

| | | | |
|---|---|---|---|
| Kohlenstoff (C) | mehr als 0,6 und weniger als 1,0 | | |
| Silizium (Si) | mehr als 0,3 und weniger als 0,85 | | |
| Mangan (Mn) | mehr als 0,2 und weniger als 1,5 | | |
| Phosphor (P) | | MAX | 0,03 |
| Schwefel (S) | | weniger als 0,5 | |
| Chrom (Cr) | mehr als 4,0 und weniger als 6,2 | | |
| Molybdän (Mo) | mehr als 1,9 und weniger als 3,8 | | |
| Nickel (Ni) | | weniger als 0,9 | |
| Vanadin (V) | mehr als 1,0 und weniger als 2,9 | | |
| Wolfram (W) | mehr als 1,8 und weniger als 3,4 | | |
| Kupfer (Cu) | | weniger als 0,7 | |
| Kobalt (Co) | mehr als 3,8 und weniger als 5,8 | | |
| Aluminium (Al) | | weniger als 0,045 | |
| Stickstoff (N) | | weniger als 0,2 | |
| Sauerstoff (O) | | MAX | 0,012 |
| Eisen (Fe) | | | |

sowie erschmelzungsbedingte Begleit- und Verunreinigungselemente als Rest, wobei der Werkstoff nach einem pulvermetallurgischen Verfahren hergestellt ist und nach einem thermischen Vergüten auf eine Härte von 64 HRC eine Schlagbiegearbeit bei Raumtemperatur von größer 40,0 Joule (J) besitzt, erreicht.

Die mit der Erfindung erreichten Vorteile bestehen im Wesentlichen darin, dass eine Werkstoffzusammensetzung in engen Grenzen sowie eine pulvermetallurgische Herstellung synergetisch die Voraussetzungen für einen Kaltarbeitsstahl-Gegenstand erstellen, welcher nach einem thermischen Vergüten ein gewünschtes Eigenschaftsprofil aufweist.

In der chemischen Zusammensetzung des Werkstoffes sind die Aktivitäten der Legierungselemente im Hinblick auf eine Gefügeausbildung im vergüteten Zustand und auf geforderte Materialeigenschaften aufeinander wirkungskinetisch abgestimmt.

Der Kohlenstoffgehalt ist auf die Summe der Karbidbildner in der Legierung ausgerichtet, um einerseits Karbide zu formen und andererseits die Härtbarkeit und die gewünschten Eigenschaften der Matrix zu bestimmen. Konzentrationen von Kohlenstoff von mehr als 0,6 Gew.-% sind erforderlich, um bei den vorgesehenen Maximalgehalten der karbidbildenden Elemente beim Vergüten hohe Härtewerte der Matrix zu erreichen, hingegen sind Gehalte von geringer als 1,0 Gew.-% wichtig, um eine gewünschte Karbidmenge und Karbidmorphologie einzustellen.

Die karbidbildenden Elemente Chrom (Cr), Molybdän (Mo), Vanadin (V) und Wolfram (W) sind legierungstechnisch gemeinsam zu betrachten, weil deren Kohlenstoffaktivität, wie sich zeigte, in Summe die Zusammensetzung des Austenits- bzw. der kubisch-flächenzentrierten Atomstruktur bei Härtetemperatur und in der Folge die Matrixeigenschaften und die sekundären Karbid-Ausscheidungen nach einem mindestens einmaligen Anlassen bestimmen.

Dabei ist es wichtig, dass der Vanadin-Gehalt der Legierung in Gew.-% größer als 1,0, jedoch geringer als 2,9 ist, um einerseits ausreichend Monokarbide und andererseits genügend Sekundärhärtepotential darzustellen. Das Sekundärhärtepotential muss dabei mit einem Residual-Vanadin und den Gehalten der Elemente Molybdän (Mo) und Wolfram (W) gesehen werden, weil durch Konzentrationen in Gew.-% von 3,8 Molybdän (Mo), sowie 3,4 Wolfram (W) und größer bereits eine Verschlechterung der Matrixzähigkeit verursacht wird, wo hingegen größere Gehalte als 1,9 Molybdän (Mo) und 1,8 Wolfram (W) für eine vorteilhafte Vanadinmaskierung zur Vermeidung großer scharfkantiger Monokarbide erforderlich sind.

Für diese Wechselwirkung der Elemente kann es auch wichtig sein, dass der Molybdän-Gehalt um höchstens 10% größer ist als jener von Wolfram (W).

Für eine Härteannahme und Durchhärtbarkeit des Werkstoffes sind die Elemente Chrom (Cr), Silizium (Si), Mangan (Mn) und in geringem Ausmaß Nickel (Ni) sowie Kobalt (Co) von Bedeutung.

Silizium-Gehalte von mehr als 0,3 Gew.-% sind zur Sicherstellung niedriger Sauerstoffgehalte im Material erforderlich. Weniger als 0,85 Gew.-% Silizium sollen in der Legierung vorgesehen sein, um einer Ferrit-stabilisierenden Wirkung und einer Verringerung der Härteannahme der Matrix durch dieses Element entgegenzuwirken.

Mangan als wichtiges, eine erforderliche Abkühlgeschwindigkeit bei der Härtung des Gegenstandes steuerndes Element, soll erfindungsgegemäß Gehalte im Werkstoff in Gew.-% von weniger als 1,5 aufweisen. Weil jedoch auch für eine Bindung Restschwefels in der Legierung geringe Mangankonzentrationen erforderlich sind, ist ein Minimalwert von größer als 0,2 Gew.-% vorzusehen.

Um eine Martensitbildung bei der Abkühlung von einer Härtetemperatur nicht unerwünscht zu beeinflussen, sind Nickelgehalte im Werkstoff von weniger als 0,9 Gew.-% einzustellen.

Kobalt ist zwar auch wirksam im Hinblick auf die anzuwendende Vergütetechnologie, jedoch wurde erfindungsgemäß diese Wirkung legierungstechnisch berücksichtigt. Für einen Erhalt einer hohen Härte durch Mischkristallverfestigung des Werkstoffes ist eine Konzentration in der Matrix von mehr als 3,8 und weniger als 5,8 Gew.-% Kobalt bedeutungsvoll. In den erfindungsgemäßen Grenzen wird durch Kobalt die Kinetik und die Größe von sekundären Karbidausscheidungen günstig im Hinblick auf die Materialeigenschaften beeinflusst. Es werden sehr feine, die Sekundärhärte darstellende Karbide gebildet und deren Vergröberungsneigung verringert, wodurch eine wesentlich verzögerte Entfestigung der vergüteten Legierung durch erhöhte Temperaturen erfolgt. Geringere Kobaltgehalte als 3,8 Gew.-% erniedrigen die Härte sowie die Dauerstandsfestigkeit des Materials. Kobaltwerte von 5,8 Gew.-% und höher vermindern wiederum besonders die Zähigkeit des Werkstoffes.

Es ist bekannt, dass Aluminium teilweise als Substitutionselement für Kobalt fungieren kann und bei Schnellarbeitsstählen die Schneidleistung erhöht. Auf Grund einer Nitridbildungsneigung sowie einer einfachen Verdüsungstechnologie und einer niedrigen Stickstoffkonzentration im Metall von geringer als 0,2 Gew.-% wegen sollte der Aluminiumgehalt in der Legierung weniger als 0,045 Gew.-% betragen.

Sauerstoffkonzentrationen von größer als 0,012 Gew.-% erniedrigen, wie gefunden wurde, auch bei PM-Erzeugung die mechanischen Eigenschaften des erfindungsgemäß zusammengesetzten Werkstoffes.

Durch Phosphorgehalte von über 0,03 Gew.-% wird die Herstellbarkeit verschlechtert.

Für ein Erreichen von besonders vorteilhaften mechanischen Materialeigenschaften, insbesondere von hoher Festigkeit und Duktilität ist erfindungsgemäß eine pulvermetallurgischen Herstellung des Kaltarbeitsstahl-Gegenstandes wichtig. Durch eine legierungstechnisch bewirkte Ausformung von im Wesentlichen runden primären Karbiden mit geringem Durchmesser und einem hohen Reinheitsgrad bei günstiger Gefügeausbildung des Werkstoffes war es möglich, eine üblicherweise von scharfkantigen Karbid- und Verunreinigungspartikeln ausgelöste Rissinitiation zu vermeiden. Derart ist bei hoher Materialhärte eine hohe Schlagbiegearbeit des Werkstoffes sowie eine günstige Ermüdungsfestigkeit des Stahl- Gegenstandes im Einsatz erreichbar.

Die Gebrauchseigenschaften eines Kaltarbeitsstahl-Gegenstandes nach der Erfindung können weiter gesteigert werden, wenn ein oder mehrere Element(e) im Werkstoff in einer Konzentration in Gew.-% vorliegen von:

| | |
|---|---|
| Kohlenstoff (C) | mehr als 0,75 und weniger als 0,94 |
| | insbesondere mehr als 0,8 und weniger als 0,9 |
| Silizium (Si) | mehr als 0,35 und weniger als 0,7 |
| | insbesondere mehr als 0,4 und weniger als 0,65 |
| Mangan (Mn) | mehr als 0,25 und weniger als 0,9 |
| | insbesondere mehr als 0,3 und weniger als 0,5 |
| Phosphor (P) | MAX 0,025 |
| Schwefel (S) | weniger als 0,34 |
| | insbesondere MAX 0,025 |
| Chrom (Cr) | mehr als 0,4 und weniger als 5,9 |
| | insbesondere mehr als 4,1 und weniger als 4,5 |
| Molybdän (Mo) | mehr als 2,2 und weniger als 3,4 |
| | insbesondere mehr als 2,5 und weniger als 3,0 |
| Nickel (Ni) | weniger als 0,5 |
| Vanadin (V) | mehr als 1,5 und weniger als 2,6 |
| | insbesondere mehr als 1,8 und weniger als 2,4 |
| Wolfram (W) | mehr als 2,0 und weniger als 3,0 |
| Kupfer (Cu) | weniger als 0,45 |
| | insbesondere MAX 0,3 |
| Kobald (Co) | mehr als 4,0 und weniger als 5,0 |
| | insbesondere mehr als 4,2 und weniger als 4,8 |
| Aluminium (Al) | weniger als 0,065 |
| | insbesondere mehr als 0,01 und weniger als 0,05 |
| Stickstoff (N) | mehr als 0,01 und weniger als 0,1 |
| | insbesondere mehr als 0,05 und weniger als 0,08 |
| Sauerstoff (O) | MAX 0,01 |
| | insbesondere MAX 0,09 |

Von besonderem Vorteil für hohe Zähigkeitswerte und gute Dauerstandseigenschaften des Gegenstandes ist, wenn ein oder mehrere Verunreinigungselement(e) im Werkstoff eine Konzentration in Gew.-% aufweisen von:

| | |
|---|---|
| Zinn (Sn) | MAX 0,02 |
| Antimon (Sb) | MAX 0,022 |
| Arsen (As) | MAX 0,03 |
| Selen (Se) | MAX 0,012 |
| Wismuth (Bi) | MAX 0,01 |

Die Reinheit und somit auch die mechanischen Eigenschaften des Materials, insbesondere die Zähigkeit, können gefördert werden, wenn das pulvermetallurgische Verfahren ein Verdüsen der Schmelze mit hochreinem Stickstoff zu Metallpulver mit einer Pulverkorngröße von höchstens 500 µm und in der Folge im Wesentlichen ein Einbringen des Pulvers unter Vermeidung von Sauerstoffzutritt in ein Gefäß und ein heißisostatisches Pressen des Metallpulvers im verschlossenen Gefäß zur Erstellung eines Rohlings umfasst.

Für eine wirtschaftliche Fertigung eines Kaltarbeitsstahl-Gegenstandes, aber auch der Materialeigenschaften wegen, kann es günstig sein, wenn der heißisostatisch gepresste Rohling durch Warmumformung weiterverarbeitet ist.

Wenn, wie vorgesehen sein kann, der Kaltarbeitsstahl-Gegenstand eine Druckfließgrenze von mehr als 2700 MPa, gemessen bei einer Härte von 61 HRC besitzt, sind höchst zuverlässige Fließpressmatrizen mit komplizierten feingliedrigen Formteilen herstellbar, welche auch im Langzeitbetrieb geringe Abnützung der Oberfläche und dergleichen Rissgefahr zeigen.

Von Vorteil für einen harten Prägeeinsatz mit stoßartiger Belastung im Langzeitbetrieb kann nach der Erfindung vorgesehen sein, dass der Kaltarbeitsstahl-Gegenstand nach einem thermischen Vergüten auf eine Härte von 64 HRC eine Schlagbiegearbeit bei Raumtemperatur von größer 80,0 Joule (J), vorzugsweise von größer 100 Joule (J), besitzt.

Im Folgenden soll die Erfindung anhand von wissenschaftlichen Erprobungen sowie Erprobungsergebnissen im Vergleich und Schlußfolgerungen erläutert werden.

Zur Kennzeichnung des erfindungsgemäßen Gegenstandes wurde die Schlagbiegearbeit bei Raumtemperatur gemäß DIN 51222 von ungekerbten Proben 7 x 10 x 55 mm herangezogen, weil derartige Werte die genaue Beurteilung des Zähigkeitsverhaltens ermöglichen.

Für eine Ermittlung der Bruchdehnung und der plastischen Arbeit aus dem statischen einachsigen Zugversuch wurden Sonderzugproben mit im Durchmesser verlaufend vergrößerten Einspannköpfen in Kugelform verwendet, wobei die Einspannvorrichtung in der Prüfmaschine der Kugelkopfgeometrie Rechnung trug. Derartige Untersuchungen sind in der Literatur (6th Intemational Tooling Conference, The Use of Tool Steels: Experience and Research, Karlstad University 10 - 13 September 2002 , Material Behaviour of Powder- Metallurgically Processed Tool Steels in Tensile and Bending Tests, Seite 169 -178) beschrieben.

Die 0,2 % Stauchgrenze des Werkstoffes wurde im Druckversuch nach DIN 50106 bei Raumtemperatur ermittelt.

Eine Prüfung des Abrasionsverschleißes erfolgte mit SiC- Schleifpapier P 120.

Die Werkstoffprüfung verwendet unterschiedliche Methoden zur Charakterisierung von Festigkeit und Duktilität von metallischen Werkstoffen. Der wichtigste Versuch ist der einachsige Zugversuch. Mit diesem Versuch können wesentliche Festigkeits- und Duktilitätskennwerte bestimmt werden. Darüber hinaus erlaubt dieser Versuch Aussagen über das Verfestigungsverhalten der Werkstoffe unter einachsiger Zugbeanspruchung.

In Fig. 1 ist die Bruchdehnung des erfindungsgemäßen Werkstoffes im Vergleich mit einem Schnellstahl HS-6-5-4 in Abhängigkeit von einer mit einer thermischen Vergütung eingestellten Materialhärte dargestellt, wobei die Prüfung unter Verwendung der oben beschriebenen Proben erfolgte.

Die Bruchdehnung der erfindungsgemäßen Legierung liegt im gesamten Härtebereich der Werkstoffe höher als diejenige des Vergleichsstahles und weist insbesondere im oberen Härtebereich von 58 HRC bis 62 HRC eine bis 4mal höhere Bruchdehnung auf.

Die gegenüber dem Stand der Technik vorteilhafte Eigenschaftskombination von hoher Festigkeit und hoher Duktilität des erfindungsgemäßen Werkstoffes zeigt sich im Vergleich der plastischen Arbeit, welche aus dem statischen einachsigen Zugversuch ermittelt wird, besonders signifikant. Bei im Wesentlichen gleichem Anlaßzustand wurde am Werkstoff gemäß der Erfindung bei Raumtemperatur eine um etwa 20% höhere plastische Arbeit im Zugversuch bei einer Materialhärte von 63 HRC ermittelt. Bei einer Materialhärte von 61,5 HRC wurde eine Steigerung der plastischen Arbeit um etwa 50% festgestellt, wobei als Vergleichsmaterial die pulvermetallurgisch hergestellten Schnellarbeitsstähle HS-10-2-5-8-PM und HS-6-5-3-PM herangezogen wurden.

Neben der herausragenden Eigenschaftskombination von Festigkeit und Duktilität, welche oben gezeigt wurde, verfügt die erfindungsgemäße Legierung über eine sehr gute abrasive Verschleißfestigkeit, welche im SiC-Schleifpapiertest ermittelt wurde. Diese Eigenschaft wurde trotz eines gegenüber in diesem Anwendungsfeld verwendeten Standard-PM-Legierungen verminderten Primärkarbidgehaltes erzielt.

Der mittlere Verschleißwert beträgt für die angegebenen Legierungen einen Wert von 7g⁻¹bei einer Härte von 61 HRC.

## Patentansprüche

1. Thermisch vergüteter Kaltarbeitsstahl-Gegenstand mit einer chemischen Zusammensetzung des Werkstoffes in Gew.-%:
| | | | |
|---|---|---|---|
| Kohlenstoff (C) | mehr als 0,6 und weniger als 1,0 | | |
| Silizium (Si) | mehr als 0,3 und weniger als 0,85 | | |
| Mangan (Mn) | mehr als 0,2 und weniger als 1,5 | | |
| Phosphor (P) | | MAX | 0,03 |
| Schwefel (S) | | weniger als 0,5 | |
| Chrom (Cr) | mehr als 4,0 und weniger als 6,2 | | |
| Molybdän (Mo) | mehr als 1,9 und weniger als 3,8 | | |
| Nickel (Ni) | | weniger als 0,9 | |
| Vanadin (V) | mehr als 1,0 und weniger als 2,9 | | |
| Wolfram (W) | mehr als 1,8 und weniger als 3,4 | | |
| Kupfer (Cu) | | weniger als 0,7 | |
| Kobalt (Co) | mehr als 3,8 und weniger als 5,8 | | |
| Aluminium (Al) | | weniger als 0,045 | |
| Stickstoff (N) | | weniger als 0,2 | |
| Sauerstoff (O) | | MAX | 0,012 |
| wahlweise | | | |
| Zinn (Sn) | | MAX | 0,02 |
| Antimon (Sb) | | MAX | 0,022 |
| Arsen (As) | | MAX | 0,03 |
| Selen (Se) | | MAX | 0.012 |
| Wismuth (Bi) | | MAX | 0,01 |
| Rest Eisen (Fe) | | | |
sowie erschmelzungsbedingte Begleit- und Verunreinigungselemente, welcher Werkstoff nach einem pulvermetallurgischen Verfahren hergestellt ist und bei einer Härte von 64 HRC eine Schlagbiegearbeit bei Raumtemperatur von größer 40,0 Joule (J) besitzt.

2. Kaltarbeitsstahl-Gegenstand nach Anspruch 1, wobei ein oder mehrere Element(e) im Werkstoff eine Konzentration in Gew.-% aufweisen von:
| | | | |
|---|---|---|---|
| Kohlenstoff (C) | mehr als 0,75 und weniger als 0,94, | | |
| | insbesondere mehr als 0,8 und weniger als 0,9 | | |
| Silizium (Si) | mehr als 0,35 und weniger als 0,7 | | |
| | insbesondere mehr als 0,4 und weniger als 0,65 | | |
| Mangan (Mn) | mehr als 0,25 und weniger als 0,9 | | |
| | insbesondere mehr als 0,3 und weniger als 0,5 | | |
| Phosphor (P) | | MAX | 0,025 |
| Schwefel (S) | | weniger als 0,34 | |
| | | insbesondere MAX 0,025 | |
| Chrom (Cr) | mehr als 4,0 und weniger als 5,9 | | |
| | insbesondere mehr als 4,1 und weniger als 4,5 | | |
| Molybdän (Mo) | mehr als 2,2 und weniger als 3,4 | | |
| | insbesondere mehr als 2,5 und weniger als 3,0 | | |
| Nickel (Ni) | | weniger als 0,5 | |
| Vanadin (V) | mehr als 1,5 und weniger als 2,6 | | |
| | insbesondere mehr als 1,8 und weniger als 2,4 | | |
| Wolfram (W) | mehr als 2,0 und weniger als 3,0 | | |
| Kupfer (Cu) | | weniger als 0,45 | |
| | | insbesondere MAX 0,3 | |
| Kobalt (Co) | mehr als 4,0 und weniger als 5,0 | | |
| | insbesondere mehr als 4,2 und weniger als 4,8 | | |
| Aluminium (Al) | | weniger als 0,065 | |
| | insbesondere mehr als 0,01 und weniger als 0,05 | | |
| Stickstoff (N) | mehr als 0,01 und weniger als 0,1 | | |
| | insbesondere mehr als 0,05 und weniger als 0,08 | | |
| Sauerstoff (O) | | MAX | 0,01 |
| | | insbesondere MAX 0,009 | |

3. Kaltarbeitsstahl-Gegenstand nach Anspruch 1 oder 2, wobei das pulvermetallurgische Verfahren ein Verdüsen der Schmelze mit Stickstoff zu Metallpulver mit einer Pulverkorngröße von höchstens 500 µm und in der Folge im Wesentlichen ein Einbringen des Pulvers unter Vermeidung von Sauerstoffzutritt in ein Gefäß und ein heißisostatisches Pressen des Metallpulvers im verschlossenen Gefäß zur Erstellung eines Rohlings umfasst.

4. Kaltarbeitsstahl-Gegenstand nach einem der Ansprüche 1 bis 3, wobei der heißisostatisch gepresste Rohling durch Warmumformung weiterverarbeitet ist.

5. Kaltarbeitsstahl-Gegenstand nach einem der Ansprüche 1 bis 4, welcher eine Druckfließgrenze von mehr als 2700 MPa gemessen bei einer Härte von 61 HRC besitzt.

6. Kaltarbeitsstahl-Gegenstand nach einem der Ansprüche 1 bis 5, welcher bei einer Härte von 64 HRC eine Schlagbiegearbeit bei Raumtemperatur von größer 80,0 Joule (J), vorzugsweise von größer 100 Joule (J) besitzt.

## Claims

1. Thermally hardened cold-worked steel object comprising a chemical composition of the material in % by weight of:
| | | |
|---|---|---|
| carbon (C) | more than 0.6 and less than 1.0 | |
| silicon (Si) | more than 0.3 and less than 0.85 | |
| manganese (Mn) | more than 0.2 and less than 1.5 | |
| phosphorus (P) | | 0.03 in maximum |
| sulphur (S) | | less than 0.5 |
| chromium (Cr) | more than 4.0 and less than 6.2 | |
| molybdenum (Mo) | more than 1.9 and less than 3.8 | |
| nickel (Ni) | | less than 0.9 |
| vanadium (V) | more than 1.0 and less than 2.9 | |
| tungsten (W) | more than 1.8 and less than 3.4 | |
| copper (Cu) | | less than 0.7 |
| cobalt (Co) | more than 3.8 and less than 5.8 | |
| aluminium (Al) | | less than 0.045 |
| nitrogen (N) | | less than 0.2 |
| oxygen (O) | | 0.012 in maximum, |
| and optionally | | |
| tin (Sn) | 0.02 in maximum | |
| antimony (Sb) | 0.022 in maximum | |
| arsenic (As) | 0.03 in maximum | |
| selenium (Se) | 0.012 in maximum | |
| bismuth (Bi) | 0.01 in maximum, | |
the rest being iron (Fe)
as well as smelting conditioned accompanying and impurity elements, the material being produced according to a powder metallurgical process and has, after thermal hardening up to a hardness of 64 HRC, an impact flexure energy at ambient temperature of more than 40.0 Joule (J).

2. Cold-worked steel object according to claim 1, wherein one or more element(s) in the material is (are) present in a concentration in % by weight of:
| | |
|---|---|
| carbon (C) | more than 0.75 and less than 0.94 |
| | particularly more than 0.8 and less than 0.9 |
| silicon (Si) | more than 0.35 and less than 0.7 |
| | particularly more than 0.4 and less than 0.65 |
| manganese (Mn) | more than 0.25 and less than 0.9 |
| | particularly more than 0.3 and less than 0.5 |
| phosphorus (P) | 0.025 in maximum |
| sulphur (S) | less than 0.34 |
| | particularly 0.025 in maximum |
| chromium (Cr) | more than 0.4 and less than 5.9 |
| | particularly more than 4.1 and less than 4.5 |
| molybdenum (Mo) | more than 2.2 and less than 3.4 |
| | particularly more than 2.5 and less than 3.0 |
| nickel (Ni) | less than 0.5 |
| vanadium (V) | more than 1.5 and less than 2.6 |
| | particularly more than 1.8 and less than 2.4 |
| tungsten (W) | more than 2.0 and less than 3.0 |
| copper (Cu) | less than 0.45 |
| | particularly 0.3 in maximum |
| aluminium (Al) | less than 0.065 |
| | particularly more than 0.01 and less than 0.05 |
| nitrogen (N) | more than 0.01 and less than 0.1 |
| | particularly more than 0.05 and less than 0.08 |
| oxygen (O) | 0.01 in maximum |
| | particularly 0.009 in maximum. |

3. Cold-worked steel object according to claim 1 or 2, wherein the metallurgical process comprises atomising the melt with nitrogen to a metal powder having a powder grain size of 500 µm in maximum, and subsequently substantially introducing the powder, while avoiding the access of oxygen, into a receptacle, and high-temperature isostatic compressing the metal powder in the closed receptacle to produce a blank.

4. Cold-worked steel object according to any of claims 1 to 3, wherein the high-temperature isostatically compressed blank is further processed by hot deformation.

5. Cold-worked steel object according to any of claims 1 to 4, which has a pressure yield point of more than 2700 MPa, when measured at a hardness of 61 HRC.

6. Cold-worked steel object according to any of claims 1 to 5, which has an impact flexure energy at ambient temperature of more than 80.0 Joule (J), preferably more than 100 Joule (J).

## Revendications

1. Objet en acier travaillé à froid, qui est thermiquement amélioré, d'une composition chimique du matériau en % en poids de:
| | | | |
|---|---|---|---|
| carbone (C) | plus de 0,6 et moins de 1,0 | | |
| silicium (Si) | plus de 0,3 et moins de 0,85 | | |
| manganèse (Mn) | plus de 0,2 et moins de 1,5 | | |
| phosphore (P) | | | 0,03 en maximum |
| soufre (S) | | moins de 0,5 | |
| chrome (Cr) | plus de 4,0 et moins de 6,2 | | |
| molybdène (Mo) | plus de 1,9 et moins de 3,8 | | |
| nickel (Ni) | | moins de 0,9 | |
| vanadium (V) | plus de 1,0 et moins de 2,9 | | |
| tungstène (W) | plus de 1,8 et moins de 3,4 | | |
| cuivre (Cu) | | moins de 0,7 | |
| cobalt (Co) | plus de 3,8 et moins de 5,8 | | |
| aluminium (Al) | | moins de 0,045 | |
| nitrogène (N) | | moins de 0,2 | |
| oxygène (O) | | | 0,012 en maximum |
| facultativement | | | |
| étain (Sn) | | | 0,02 en maximum |
| antimoine (Sb) | | | 0,022 en maximum |
| arsenic (As) | | | 0,03 en maximum |
| sélénium (Se) | | | 0,012 en maximum |
| bismuth (Bi) | | | 0,01 en maximum, |
le reste étant du fer (Fe)
ainsi que des éléments d'accompagnement et d'impureté conditionné par l'élaboration, le matériau étant fabriqué selon la technique de la métallurgie des poudres et ayant une énergie de la flexion au choc à température ambiante de plus de 40,0 Joule (J) à une dureté de 64 HRC.

2. Objet en acier travaillé à froid selon la revendication 1, dans lequel une ou plusieurs élément(s) dans le matériau ont une concentration en % en poids de:
| | | |
|---|---|---|
| carbone (C) | plus de 0,75 et moins de 0,94, | |
| | particulièrement plus de 0,8 et moins de 0,9 | |
| silicium (Si) | plus de 0,35 et moins de 0,7, | |
| | particulièrement plus de 0,4 et moins de 0,65 | |
| manganèse (Mn) | plus de 0,25 et moins de 0,9, | |
| | particulièrement plus de 0,3 et moins de 0,5 | |
| phosphore (P) | | 0,025 en maximum |
| soufre (S) | | moins de 0,34, |
| | | particulièrement de 0,025 en maximum |
| chrome (Cr) | plus de 0,4 et moins de 5,9, | |
| | particulièrement plus de 4,1 et moins de 4,5 | |
| molybdène (Mo) | plus de 2,2 et moins de 3,4, | |
| | particulièrement plus de 2,5 et moins de 3,0 | |
| nickel (Ni) | | moins de 0,5 |
| vanadium (V) | plus de 1,5 et moins de 2,6, | |
| | particulièrement plus de 1,8 et moins de 2,4 | |
| tungstène (W) | plus de 2,0 et moins de 3,0 | |
| cuivre (Cu) | | moins de 0,45, |
| | | particulièrement de 0,3 en maximum |
| cobalt (Co) | plus de 4,0 et moins de 5,0, | |
| | particulièrement plus de 4,2 et moins de 4,8 | |
| aluminium (Al) | | moins de 0,065, |
| | particulièrement plus de 0,01 et moins de 0,05 | |
| nitrogène (N) | plus de 0,01 et moins de 0,1, | |
| | particulièrement plus de 0,05 et moins de 0,08 | |
| oxygène (O) | | 0,01 en maximum, |
| | | particulièrement de 0,009 en maximum. |

3. Objet en acier travaillé à froid selon la revendication 1 ou 2, dans lequel le procédé selon la technique de la métallurgie des poudres comprend une atomisation de la fonte avec du nitrogène à un poudre métallique d'une grosseur de grain de poudre de 500 µm en maximum et, en suite, essentiellement l'introduction du poudre dans un récipient, tout en évitant l'accès de l'oxygène, et une compression isostatique à chaud du poudre métallique dans le récipient fermé pour produire une ébauche.

4. Objet en acier travaillé à froid selon une quelconque des revendications 1 à 3, dans lequel l'ébauche comprimé d'une manière isostatique à chaud est travaillée ultérieurement par formage à chaud.

5. Objet en acier travaillé à froid selon une quelconque des revendications 1 à 4, qui a un limite de fluage sous pression de plus de 2700 MPa, mesuré à une dureté de 61 HRC.

6. Objet en acier travaillé à froid selon une quelconque des revendications 1 à 5, qui présente une énergie de la flexion au choc plus grande de 80,0 Joule (J), préférablement de 100 Joule (J), à une dureté de 64 HRC.
